# EUROPÄISCHE PATENTSCHRIFT

(11) **EP 2 264 193 B1**
(45) Veröffentlichungstag und Bekanntmachung des Hinweises auf die Patenterteilung: **27.07.2016**
(21) Anmeldenummer: 10160442.9
(22) Anmeldetag: 20.04.2010
(51) Int. Cl.: C21D 8/00, B21D 22/02, B21D 37/16, B62D 25/04, C21D 1/673

(54) **Herstellung eines partiell pressgehärteten Blechbauteils**
Production of a partially press-hardened metal sheet component
Fabrication d'un composant en tôle partiellement durci à la presse

(30) Priorität: 29.05.2009 DE 102009023195
(43) Veröffentlichungstag der Anmeldung: 22.12.2010
(73) Patentinhaber: Bayerische Motoren Werke Aktiengesellschaft, 80809 München (DE)
(72) Erfinder: Ebert, Frank, Dr., 80995 München (DE); Wölfer, Bernd, 85416 Langenbach (DE); Glueck, Bernhard, 82256 Fürstenfeldbruck (DE)

(56) Entgegenhaltungen:
- EP-A1- 0 632 137
- EP-A1- 2 322 672
- WO-A1-2006/038868
- DE-A1-102004 054 795
- DE-A1-102006 018 406
- DE-B3- 10 305 725
- DE-B3-102004 038 626
- DE-U1- 20 014 361

## Beschreibung

Die Erfindung betrifft ein Verfahren zur Herstellung eines partiell pressgehärteten Blechbauteils gemäß dem Oberbegriff des Anspruchs 1. Die Erfindung betrifft ferner eine Abdeckeinrichtung zur Herstellung eines partiell pressgehärteten Blechbauteils gemäß dem Oberbegriff des nebengeordneten Anspruchs.

Das Presshärten von Blechbauteilen, insbesondere aus einem Stahlblechmaterial, ist aus dem Stand der Technik hinreichend bekannt. Stellvertretend wird diesbezüglich auf die GB 1 490 535 aus dem Jahre 1974 verwiesen. Beim Presshärten wird die Festigkeit und/oder Härte eines Blechmaterials durch eine Wärmebehandlung und abschließende Abkühlung in einem Presshärtewerkzeug heraufgesetzt. Die Festigkeitserhöhung und/oder Härteerhöhung (Härtung) des Blechmaterials basiert im Wesentlichen auf einer Gefügeumwandlung.

In der DE 103 41 867 A1 ist u.a. ein Verfahren zur Herstellung eines pressgehärteten Blechbauteils beschrieben, welches verschiedene Bereiche aufweist, die einen voneinander unterscheidbaren Härtegrad besitzen. Hierzu wird eine in einem ersten Verfahrensschritt hergestellte Blechbauteil-Zwischenform in einem Ofen auf die erforderliche Härtetemperatur erwärmt und anschließend in einem Presshärtewerkzeug einer bereichsweise unterschiedlichen Abkühlung unterzogen. Eine ähnliche Vorgehensweise ist in der DE 10 2004 038 626 B3 beschrieben. Ein Nachteil ist der zum Teil sehr hohe werkzeugtechnische Aufwand. Ein weiterer Nachteil ist eine schwierige Prozessführung.

Die den nächstliegenden Stand der Technik bildende DE 200 14 361 U1 beschreibt die Herstellung einer B-Säule für ein Kraftfahrzeug im Warmformprozess, wobei ausgehend von einer Formplatine oder eines vorgeformten Längsprofils diese bzw. dieses in einem Ofen austenitisiert und anschließend in einem gekühlten Werkzeug umgeformt und gehärtet (pressgehärtet) wird. Im Ofen können großflächige Bereiche der Platine bzw. des vorgeformten Längsprofils durch eine Isolierung gegen Temperatureinwirkung und gegen gefügeverändernde Erwärmung geschützt werden.

Die EP 0 632 137 A1 beschreibt eine andere Strategie, bei der das partielle Erwärmen im Ofen durch ofenseitig abgedeckte Bereiche erfolgt.

Zum Stand der Technik wird ferner noch auf die DE 103 05 725 B3, DE 10 2006 018 406 A1 und EP 2 322 672 A1 hingewiesen.

Eine Aufgabe der Erfindung ist es, ein verbessertes Verfahren zur Herstellung partiell pressgehärteter Blechbauteile anzugeben, welches insbesondere einen geringeren werkzeugtechnischen Aufwand erfordert. Ferner besteht eine Aufgabe der Erfindung darin, eine Einrichtung anzugeben, die bei der Durchführung des Verfahrens unterstützend angewendet werden kann.

Diese Aufgabenstellung wird gelöst durch ein Verfahren gemäß den Merkmalen des Anspruchs 1 und durch eine Abdeckeinrichtung gemäß den Merkmalen des nebengeordneten Anspruchs. Bevorzugte und vorteilhafte Weiterbildungen sind Gegenstand der jeweils abhängigen Ansprüche.

Das erfindungsgemäße Verfahren dient der Herstellung eines partiell pressgehärteten Blechbauteils, wobei das Ausgangsblechmaterial zunächst zu einem Blechformteil umgeformt wird und sich dieser Umformung eine Presshärtung anschließt, wozu dieses Blechformteil partiell in einem Ofen erwärmt wird und hiernach die Presshärtung des partiell erwärmten Blechformteils erfolgt. Erfindungsgemäß ist vorgesehen, dass zur partiellen Erwärmung im Ofen wenigstens ein nicht zu härtender oder minder zu härtender Bereich des Blechformteils mit zwei starren Formschalen, die im betreffenden Bereich beidseitig an das Blechformteil angelegt werden, abgedeckt wird, wobei die Innenkontur der Formschalen mit der räumlichen Kontur des Blechformteils im abzudeckenden Bereich korrespondiert oder dieser angenähert ist, und dass das derart partiell abgedeckte Blechformteil als Ganzes in den Ofen verbracht wird.

Ein Blechbauteil weist eine räumliche Formgestaltung auf. Bei einem partiell pressgehärteten Blechbauteil handelt es sich um ein Blechbauteil, welches verschiedene Bereiche aufweist (wenigstens zwei), in denen das Blechmaterial eine voneinander unterscheidbare Festigkeit und/oder Härte aufweist. Insbesondere ist vorgesehen, dass das nach dem erfindungsgemäßen Verfahren hergestellte Blechbauteil wenigstens einen Bereich aufweist, in dem die Festigkeit und/oder Härte des Blechmaterials gegenüber dem Ausgangsblechmaterial im Wesentlichen unverändert verbleibt. Im Wesentlichen bedeutet hierbei, dass aufgrund diverser Effekte auch in einem solchen Bereich durchaus eine geringe Festigkeitserhöhung und/oder Härtung des Blechmaterials eintreten kann, die im Ergebnis jedoch deutlich unterhalb derer des anderen Bereichs bzw. der anderen Bereich liegt.

Ein "Bereich" kann räumlich und/oder flächenmäßig bestimmt sein. Unter "Festigkeit" wird eine Werkstoffeigenschaft des Blechmaterials verstanden, welche den mechanischen Widerstand beschreibt, den der Werkstoff des Blechmaterials einer plastischen Verformung oder auch einer Trennung entgegenbringt. Unter "Härte" wird eine Werkstoffeigenschaft verstanden, welche den mechanischen Widerstand beschreibt, den der Werkstoff des Blechmaterials einer äußeren mechanischen Einwirkung entgegensetzt. Festigkeit und Härte können nach gängigen Werkstoffmodellen korrelieren. Durch die Härtung kann zudem die Duktilität des Werkstoffs beeinflusst werden.

Die Erfindung basiert auf der Idee, eine partielle Presshärtung des Blechbauteils durch eine unterschiedliche, partielle Erwärmung des Blechmaterials zu erreichen, wobei der nicht zu härtende oder minder zu härtende Bereich abgedeckt wird und sich dieser abgedeckte und/oder abgeschirmte Bereich im Ofen nicht auf die erforderliche Härtetemperatur erwärmen kann und/oder die erforderliche Härtetemperatur in diesem Bereich nicht über eine ausreichende Zeitdauer gehalten werden kann. Das Abdecken führt quasi zu einer thermischen Abschirmung des abgedeckten Bereichs. Einfach ausgedrückt erhält das pressgehärtete Blechbauteil aufgrund der unterschiedlichen Einlegetemperaturen in das Presshärtewerkzeug lokal unterschiedliche Eigenschaften, worunter vorrangig Härte, Festigkeit und/oder Duktilität fallen.

Gemäß dem erfindungsgemäßen Verfahren erfolgt zunächst eine Umformung des Ausgangsblechmaterials zu einem Blechformteil, womit eine Blechbauteil-Zwischenform gemeint ist. Dies kann in einem einstufigen oder mehrstufigen Tiefziehprozess erfolgen. Bevorzugt handelt es sich hierbei um eine Kaltumformung.

Anschließend erfolgt eine partielle Erwärmung dieses Blechformteils in einem Ofen. Hierzu wird wenigstens ein nicht zu härtender oder ein minder zu härtender Bereich des Blechformteils abgedeckt und thermisch abgeschirmt. Das partiell abgedeckte und/oder abgeschirmte Blechformteil wird als Ganzes in den Ofen verbracht. Ein solcher Ofen ist bevorzugt ein Durchlaufofen. In dem Ofen kann eine Schutzgasatmosphäre ausgebildet sein. Ferner kann ein solcher Ofen unterschiedliche Temperaturzonen aufweisen.

Anschließend erfolgt, ggf. nach Entfernen der Abdeckungen, die Presshärtung des partiell aufgewärmten Blechformteils in einem Presshärtwerkzeug. In diesem Presshärtewerkzeug kann eine einheitliche und/oder bereichsweise differenzierte Abkühlung des Blechmaterials erfolgen, wodurch definiert die Härtung und/oder Festigkeitserhöhung des Blechmaterials eintritt.

Das erfindungsgemäße Verfahren kann um Zwischenschritte, weitere Schritte und/oder weitere Teilschritte ergänzt werden, die zum Teil Gegenstand bevorzugter Weiterbildungen sind.

Die Erfindung bietet u.a. dem Vorteil, dass auch bestehende Presshärteanlagen einfach und mit verhältnismäßig geringen Kosten auf ein partielles Presshärten umgestellt werden können. Ein weiterer Vorteil ist insbesondere die Möglichkeit zum partiellen Presshärten beschichteter Stahlwerkstoffe, wie nachfolgend noch näher ausgeführt.

Ein nach dem erfindungsgemäßen Verfahren hergestelltes Blechbauteil ist insbesondere ein Karosseriebauteil eines Kraftfahrzeugs (Kraftfahrzeugkarosseriebauteil). Dies kann ein Strukturteil, wie z.B. ein B-Säulen-Teil, oder ein Anhängteil, wie z.B. eine Stoßfängerverstärkung, sein. Bei dem Blechbauteil kann es sich aber z.B. auch um ein Fahrwerksbauteil handeln, wie z.B. einen Achsträger.

Gemäß einer bevorzugten Weiterbildung ist vorgesehen, dass der nicht abgedeckte und/oder abgeschirmte Bereich des Blechformteils im Ofen auf über 900°C erwärmt wird. Ziel ist es, dass bei einem Stahlwerkstoff dieser Bereich die für die Presshärtung erforderliche Austenitisierungstemperatur erreicht und dass dieser Bereich im Ofen über eine ausreichend lange Zeit auf dieser Austenitisierungstemperatur gehalten wird, was z.B. durch die Verweildauer des Blechformteils im Ofen einstellbar ist. Dem gegenüber wird durch das partielle Abdecken das Austenitisieren in dem abgedeckten und thermisch abgeschirmten Bereich ganz oder zumindest teilweise verhindert, womit in diesem Bereich auch keine oder nur eine geringere Abschreckhärtung beim Presshärten möglich ist.

Gemäß einer bevorzugten Weiterbildung ist vorgesehen, dass die Formgestaltung des Blechformteils, d.h. der Blechbauteil-Zwischenform, im Wesentlichen bereits jener des herzustellenden partiell pressgehärteten Blechbauteils entspricht. Beim Presshärten ist somit keine weitergehende Formgebung mehr erforderlich oder einer nur sehr geringe Formgebung (z.B. im Bereich von Bauteilradien), was durch die Formulierung "im Wesentlichen" angezeigt ist. Dies ist insbesondere im Hinblick auf die Oberfläche des herzustellenden Blechbauteils vorteilhaft, auch falls das Blechmaterial ggf. eine Beschichtung aufweist.

Bevorzugt ist ferner vorgesehen, dass das pressgehärtete Blechbauteil nachfolgend nicht mehr beschnitten werden muss. Dies kann durch einen entsprechenden Beschnitt das Blechformteils erreicht werden, was weniger aufwändig ist. Fernerhin können bereits vor dem Presshärten, evtl. auch direkt in die Ausgangsplatine, Löcher und Aussparungen eingebracht werden.

Gemäß einer bevorzugten Weiterbildung ist vorgesehen, dass das Ausgangsblechmaterial ein beschichtetes Stahlblech ist. Die Beschichtung dient z.B. als Korrosionsschutz. Eine solche Beschichtung ist insbesondere ein zinkhaltige Beschichtung, die insbesondere im Wesentlichen aus Zink gebildet ist, und die bevorzugt bereits herstellerseitig aufgebracht wurde. Gegenüber dem Stand der Technik ist die Verwendung zinkbeschichteter Ausgangsblechmaterialien weitgehend unproblematisch. Als Stahlblechmaterial ist insbesondere ein Stahlwerkstoff des Typs 22MnB5 oder auch 16MnB5 vorgesehen.

Gemäß einer bevorzugten Weiterbildung ist vorgesehen, dass der Grad einer thermischen Abschirmung eines betreffenden, abzudeckenden Bereichs durch die Wahl der Abdeckung, eines Abdeckmaterials, dessen Beschaffenheit und/oder dessen Anordnung am Blechformteil eingestellt wird. Als Abdeckung kommen z.B. wiederverwendbare Abdeckeinrichtungen (wie nachfolgend noch näher erläutert) in Betracht. Der Grad der thermischen Abschirmung kann z.B. in Prozent bemessen werden. Eine 100 %-ige thermische Abschirmung kann als thermische Isolation aufgefasst werden, welche im abgeschirmten Bereich eine Erwärmung des Blechmaterials während der Verweildauer im Ofen im Wesentlichen unterbindet. Eine geringere thermische Abschirmung führt zu einer Erwärmung des abgeschirmten Bereichs und zu einer entsprechenden Festigkeitserhöhung und/oder Härtung des Blechmaterials während des Presshärtens, wobei diese deutlich unterhalb derer des anderen, nicht abgedeckten Bereichs liegt. Durch den Grad der thermischen Abschirmung kann somit die sich beim Presshärten einstellende Festigkeit und/oder Härte des Blechmaterials gezielt eingestellt werden.

Gemäß einer bevorzugten Weiterbildung werden mehrere Bereiche des Blechformteils derart abgedeckt, dass sich unterschiedliche Grade einer thermischen Abschirmung ergeben. Hiermit lässt sich (in einem Verfahrensdurchgang) ein pressgehärtetes Blechbauteil mit unterschiedlichsten Festigkeits- und/oder Härtebereichen herstellen. Ein solches Bauteil kann als komplex pressgehärtetes Blechbauteil bezeichnet werden.

Es ist vorgesehen, dass das Abdecken mittels von wenigstens zwei Formschalen erfolgt, die im betreffenden Bereich beidseitig an das Blechformteil angelegt werden. Ferner ist vorgesehen, dass eine Innenkontur einer solchen Formschale zur räumlichen Kontur des Blechformteils im abzudeckenden Bereich korrespondiert oder dieser angenähert ist. Eine Formschale ist starr ausgebildet. An einem Blechformteil können mehrere Formschalen unterschiedlicher Ausgestaltung angeordnet werden.

Gemäß einer bevorzugten Weiterbildung ist vorgesehen, dass eine solche Formschale im Wesentlichen aus einem hitzebeständigen Fasermaterial gebildet ist. Bevorzugt wird dieses Fasermaterial gepresst und insbesondere formgepresst eingesetzt. Ein hitzebeständiges Fasermaterial ist insbesondere eine Steinwolle, eine Silikatwolle, ein Asbestmaterial oder ein Asbestersatzmaterial.

Gemäß einer bevorzugten Weiterbildung ist vorgesehen, dass eine Formschale aus einem keramischen Material gebildet ist. Bevorzugt ist eine Formschale aus einem Keramikschaummaterial gebildet.

Gemäß einer bevorzugten Weiterbildung ist vorgesehen, dass eine Formschale aus einem metallischen Material gebildet ist. Insbesondere ist eine Formschale aus einem Blechmaterial gebildet. Bei einer solchen Formschale kann es sich z.B. um einen Ausschnitt aus einem identischen Blechformteil handeln, von denen jeweils einer im abzudeckenden Bereich auf das Blechformteil aufgelegt und untergelegt wird.

Gemäß einer bevorzugten Weiterbildung ist vorgesehen, dass eine Formschale aus einem Materialverbund gebildet ist. Ein solcher Materialverbund kann z.B. aus mehrerer der zuvor genannten Materialen gebildet sein, die z.B. in einer Sandwichstruktur angeordnet sind.

Gemäß einer bevorzugten Weiterbildung ist vorgesehen, dass eine Formschale im Wesentlichen nicht direkt auf dem Blechformteil aufliegt. Vielmehr ist zwischen der Oberfläche des Blechformteils und der Innenfläche der Formschale eine Beabstandung bzw. ein Beabstandungsspalt vorgesehen, um eine thermische Relativbewegung zueinander zu ermöglichen und die Oberfläche des Blechformteils und ggf. deren Beschichtung, vor Beschädigungen zu schützen. Mittels einer solchen Beabstandung kann auch der Grad einer thermischen Abschirmung verändert werden. Punktuell können sich die Formschale und das Blechformteil jedoch berühren, was durch die Formulierung "im Wesentlichen" angezeigt ist.

Gemäß einer bevorzugten Weiterbildung ist vorgesehen, dass zwischen einer Formschale, insbesondere einer metallischen oder keramischen Formschale, und dem Blechformteil zumindest abschnittsweise ein hitzebeständiges Material angeordnet ist. Bei einem solchen Material kann es sich z.B. um eines der zuvor genannten Materialen oder eines daraus gebildeten Materialverbunds handeln, dass z.B. in Form einer flexiblen Matte oder eines flexiblen Geflechts zur Verfügung steht. Die erfindungsgemäße Abdeckeinrichtung dient zur Abdeckung eines nicht zu härtenden oder minder zu härtenden Bereichs während der Erwärmung eines partiell presszuhärtenden Blechformteils in einem Ofen. Es handelt es sich um eine wiederverwendbare Abdeckeinrichtung, wodurch Kosten reduziert werden können. Die Abdeckeinrichtung umfasst ein Oberteil und ein Unterteil und wenigstens zwei starre Formschalen, die im betreffenden Bereich beidseitig an das Blechformteil angelegt werden können, wobei die Innenkontur der Formschalen mit der räumlichen Kontur des Blechformteils im abzudeckenden Bereich korrespondiert oder dieser angenähert ist

Bevorzugt ist vorgesehen, dass die Abdeckeinrichtung als eine Einheit ausgebildet ist, welche zur vollständigen Aufnahme des nicht zu härtenden oder minder zu härtenden Bereichs des presszuhärtenden Blechformteils ausgebildet ist.

Gemäß einer bevorzugten Weiterbildung ist vorgesehen, dass die Abdeckeinrichtung wenigstens eine Formschale gemäß den obigen Ausführungen umfasst, die starr, d.h. formstabil, ausgebildet ist.

Gemäß einer bevorzugten Weiterbildung ist vorgesehen, dass die Abdeckeinrichtung wenigstens ein Mittel zum automatisierten Anbringen und/oder Entfernen am bzw. vom presszuhärtenden Blechformteil aufweist. Dies wird nachfolgend im Zusammenhang mit den Figuren noch näher erläutert.

Das erfindungsgemäße Verfahren wird bevorzugt unter Verwendung wenigstens einer erfindungsgemäßen Abdeckeinrichtung durchgeführt.

Die Erfindung wird nachfolgend beispielhaft anhand der Figuren näher erläutert. Es zeigen:
- Fig. 1: ein erfindungsgemäßes Verfahren in einer schematischen Übersicht;
- Fig. 2: am Beispiel einer B-Säule einen erfindungsgemäß abzudeckenden Bereich, in einer perspektivischen Ansicht;
- Fig. 3: eine wiederverwendbare Abdeckeinrichtung in einer schematischen Schnittansicht und Detailansicht; und
- Fig. 4: eine alternative Ausführungsmöglichkeit einer Abdeckeinrichtung in einer schematischen Schnittansicht.

Fig. 1 zeigt das erfindungsgemäße Verfahren zur Herstellung eines partiell pressgehärteten Blechbauteils gemäß einer bevorzugten Ausführungsform in einer schematischen Übersicht. Das erläuterte Verfahren umfasst sechs Schritte I bis VI, wobei weitere Schritte und/oder Teilschritte vorgesehen sein können, wie z.B. ein Entgraden oder Reinigen, die im Einzelnen nicht aufgeführt sind.

Das Verfahren beginnt im Schritt I mit der Bereitstellung einer Platine aus einem härtbaren Stahlblechmaterial. Diese Platine wird im Schritt II im kalten Zustand zu einem Blechformteil umgeformt. Das Umformen erfolgt insbesondere durch Tiefziehen. Im Schritt III werden einzelne Bereiche dieses Blechformteils, d.h. zumindest ein Bereich, abgedeckt, welche bei einem nachfolgenden Presshärten nicht gehärtet oder nur minder gehärtet werden sollen. Im Schritt IV wird das partiell abgedeckte Blechformteil, zusammen mit den Abdeckungen, in einen Ofen eingebracht. Im Ofen werden die nicht abgedeckten Bereiche auf Austenitisierungstemperatur (> 900°C, teilweise bis zu 950°C) erwärmt und über einen definierten Zeitabschnitt auf diesem Temperaturniveau gehalten. Die abgedeckten Bereiche werden je nach Abdeckung überhaupt nicht oder nur gering erwärmt, sofern die Verweilzeit im Ofen nicht zu lang und/oder Temperatur im Ofen nicht zu hoch ist. Anschließend wird das partiell aufgewärmte Blechformteil aus dem Ofen entnommen und nach Entfernen der Abdeckungen in ein Presshärtewerkzeug eingelegt. Das Presshärtewerkzeug ist in einer Schließvorrichtung, wie insbesondere einer Presse, angeordnet. Im Schritt V wird das Presshärtewerkzeug mittels der Schließvorrichtung geschlossen, wodurch die erwärmten Blechformteilbereiche im gekühlten Presshärtewerkzeug abgeschreckt und hierdurch gehärtet werden (Abschreckhärtung). Diese Abschreckhärtung im Presshärtewerkzeug erfolgt unter einer gleichzeitigen Formgebung oder Formhaltung, wozu das Presshärtewerkzeug unter Krafteinwirkung geschlossen bleibt. Im Schritt 6 wird das pressgehärtete Blechbauteil aus dem Presshärtewerkzeug entnommen, um nachfolgend weiter verarbeitet zu werden.

Fig. 2 zeigt das Innenverstärkungsteil 10 einer B-Säule für eine Kraftfahrzeugkarosserie. Hierbei handelt es sich um ein pressgehärtetes Blechbauteil aus einem Stahlblechmaterial. Das Innenverstärkungsteil 10 weist einen Längssteg 13 auf, der an seinem unteren Längsende in einen Quersteg 12 übergeht, welcher für die Anbindung an einen Seitenschweller vorgesehen ist, und der an seinem oberen Längsende in einen Quersteg 11 übergeht, welcher für die Anbindung an eine Dachkonstruktion vorgesehen ist. Der Längssteg 13 weist zwei Anbindungspunkte 14 und 15 für die Türscharniere einer Fahrzeugtüre auf.

In dem schraffiert dargestellten Bereich 17, welcher den unteren Anbindungspunkt 15 umfasst, soll das pressgehärtete Innenverstärkungsteil 10 mit einer geringeren Festigkeit und/oder Härte, ggf. auch Duktilität, als in den anderen Bereichen ausgebildet sein. Um dies zu erreichen, wird das pressgehärtete Innenverstärkungsteil 10 nach dem erfindungsgemäßen Verfahren hergestellt, wie zuvor erläutert. Der angegebene Bereich 17 dient nur der Erläuterung. Auch können mehrere solcher Bereiche vorgesehen sein.

Zum Abdecken des Bereichs 17 kann eine erfindungsgemäße Abdeckeinrichtung eingesetzt werden, wie eine solche nachfolgend im Zusammenhang mit der Fig. 3 beispielhaft erläutert wird.

Fig. 3a zeigt eine wiederverwendbare Abdeckeinrichtung 20 in einer schematischen Schnittansicht. Die Abdeckeinrichtung 20 ist als eine mehrteilige Einheit ausgebildet, in der das Innenverstärkungsteil 10 mit dem Bereich 17 aufgenommen ist und beispielhaft rechtsseitig herausragt. Die Abdeckeinrichtung 20 umfasst ein Unterteil 21 und ein Oberteil 22, die jeweils starr ausgebildet sind. Das Unterteil 21 weist ein Sandwichstruktur auf, die aus einer äußeren Formschale 23 und aus einer inneren Formschale 24 gebildet ist. Das Oberteil 22 weist ebenfalls eine Sandwichstruktur auf, die gleichfalls aus einer äußeren Formschale 25 und aus einer inneren Formschale 26 gebildet ist.

Die äußeren Formschalen 23 und 25 sind z.B. aus einem Metallmaterial oder einem keramischen Material gebildet, was insbesondere im Hinblick auf die Abschirmung thermischer Strahlung im Ofen und die mechanische Festigkeit bzw. Stabilität der Abdeckeinrichtung 20 vorteilhaft ist. Die inneren Formschalen 24 und 26 sind z.B. aus einem hitzebeständigen und wärmeisolierenden Fasermaterial gebildet, wie oben erläutert. Über die Dicke und/oder Beschaffenheit (z.B. Dichte) der inneren Formschalen 24 und 26 kann u.a. die thermische Abschirmung eingestellt werden.

Gemäß einer bevorzugten Ausführung sind die inneren Formschalen 24 und 26 flexibel ausgebildet und werden von den äußeren Formschalen 23 und 25 gestützt. Alternativ kann vorgesehen sein, dass die inneren Formschalen 24 und 26 formstabil ausgebildet sind, was z.B. durch ein In-Form-Pessen des Fasermaterials in Verbindung mit Additiven erreicht werden kann. Die inneren Formschalen 24 und 26 können selbst mehrlagig aufgebaut sein. Hierbei kann z.B. durch eine unterschiedliche Faserorientierung in den einzelnen Lagen im Ergebnis eine sehr gute thermische Isolierung erreicht werden. Die äußeren Formschalen 23 und 25 können fest mit den inneren Formschalen 24 und 26 verbunden sein. Alternativ können die inneren Formschalen 24 und 26 lose in die äußeren Formschalen 23 und 25 eingelegt sein, wobei durch ein geringes Übermaß ein leichter Klemmeffekt möglich ist. Ein modularer Aufbau erweist sich insbesondere im Reparaturfall der thermisch hoch beanspruchten Abdeckeinrichtung 20 als vorteilhaft.

Das Oberteil 22 und das Unterteil 21 sind über wenigstens ein Scharnier 28 gelenkig miteinander verbunden. In dem gezeigten Beispiel lässt sich die Abdeckeinrichtung 20 scherenartig um einen nicht näher spezifizierten Gelenkpunkt zum Anbringen und Entfernen, bzw. zum Einlegen und Entnehmen des Innenverstärkungsteils 10, öffnen. Das Öffnen kann z.B. durch Aufbringen einer Kraft F auf den Stellarm 29 erfolgen, der sich linksseitig des Scharniers 28 befindet und der zum Oberteil 22 gehört. Das Schließen der Abdeckeinrichtung 20 erfolgt bevorzugt selbsttätig, insbesondere schwerkraftbedingt. Damit lässt sich das Anbringen und/oder Entfernen der Abdeckeinrichtung 20 sehr gut automatisieren. Das Scharnier 28 ist wärmefest ausgelegt und z.B. als Keramiklager ausgebildet.

Bevorzugt ist vorgesehen, dass die inneren Formschalen 24 und 26 nicht direkt auf dem Innenverstärkungsteil 10 aufliegen. Vielmehr ist zwischen der Oberfläche des Innenverstärkungsteils 10 und den inneren Formschalen 24 und 26 eine Beabstandung in Form eines Beabstandungsspalts 30 vorgesehen. Dies zeigt Fig. 3b, die einen vergrößerten Ausschnitt aus der Fig. 3a wiedergibt. Ein solcher Beabstandungsspalt 30 kann unter anderem eine thermische Relativbewegung ermöglichen und die Oberfläche des Innenverstärkungsteils 10 vor Beschädigungen schützen. Der Beabstandungsspalt 30 kann sehr klein sein und beträgt bevorzugt weniger als die Blechdicke des Innenverstärkungsteils 10.

Fig. 4 zeigt eine alternative Ausführungsmöglichkeit einer Abdeckeinrichtung 20a in einer schematischen Schnittansicht. Der wesentliche Unterschied zur Ausführungsmöglichkeit der Fig. 3 besteht darin, dass die inneren, aus einem Fasermaterial gebildeten Formschalen 24 und 26 eingeschlossen sind. Hierzu sind innere Stützschalen 41 und 42 vorgesehen, welche am Innenverstärkungsteil 10 direkt oder auch beabstandet anliegen. Diese inneren Stützschalen 41 und 42 sind z.B. aus einem Metallmaterial oder einem keramischen Material gebildet und können, wie die äußeren Formschalen 23 und 25 auch, einteilig oder mehrteilig sein.

In einer einfachen Ausgestaltung der in Fig. 4 gezeigten Abdeckeinrichtung 20a sind die äußeren Formschalen 23 und 25, sowie die inneren Stützschalen 41 und 42 durch Bauteilausschnitte gebildet, welche durch ein Isoliermaterial zueinander beabstandet sind.

## Patentansprüche

1. Verfahren zur Herstellung eines partiell pressgehärteten Blechbauteils (10), insbesondere eines Karosseriebauteils, bei dem das Ausgangsblechmaterial zunächst zu einem Blechformteil umgeformt wird und sich dieser Umformung eine Presshärtung anschließt, wozu das Blechformteil partiell in einem Ofen erwärmt wird und hiernach die Presshärtung des partiell erwärmten Blechformteils erfolgt,
**dadurch gekennzeichnet, dass**
zur partiellen Erwärmung im Ofen wenigstens ein nicht zu härtender oder minder zu härtender Bereich (17) des Blechformteils mit zwei starren Formschalen, die im betreffenden Bereich (17) beidseitig an das Blechformteil angelegt werden, abgedeckt wird, wobei die Innenkontur der Formschalen mit der räumlichen Kontur des Blechformteils im abzudeckenden Bereich (17) korrespondiert oder dieser angenähert ist, und dass das partiell abgedeckte Blechformteil als Ganzes in den Ofen verbracht wird.

2. Verfahren nach Anspruch 1,
**dadurch gekennzeichnet, dass**
der nicht abgedeckte Bereich des Blechformteils im Ofen auf über 900°C erwärmt wird.

3. Verfahren nach Anspruch 1 oder 2,
**dadurch gekennzeichnet, dass**
die Formgestaltung des Blechformteils bereits jener des herzustellenden Blechbauteils (10) entspricht.

4. Verfahren nach einem der vorausgehenden Ansprüche,
**dadurch gekennzeichnet, dass**
das Ausgangsblechmaterial ein beschichtetes Stahlblech ist.

5. Verfahren nach einem der vorausgehenden Ansprüche 1 bis 4,
**dadurch gekennzeichnet, dass**
eine Formschale aus einem hitzebeständigen Fasermaterial gebildet ist.

6. Verfahren nach einem der vorausgehenden Ansprüche 1 bis 4,
**dadurch gekennzeichnet, dass**
eine Formschale aus einem keramischen Material gebildet ist.

7. Verfahren nach einem der vorausgehenden Ansprüche 1 bis 4,
**dadurch gekennzeichnet, dass**
eine Formschale aus einem metallischen Material gebildet ist.

8. Verfahren nach einem der vorausgehenden Ansprüche 1 bis 4,
**dadurch gekennzeichnet, dass**
eine Formschale aus einem Materialverbund gebildet ist.

9. Verfahren nach einem der einem der vorausgehenden Ansprüche,
**dadurch gekennzeichnet, dass**
eine Formschale nicht direkt auf dem Blechformteil aufliegt.

10. Wiederverwendbare Abdeckeinrichtung (20, 20a) zur Abdeckung eines nicht zu härtenden oder minder zu härtenden Bereichs (17) während der Erwärmung eines partiell presszuhärtenden Blechformteils in einem Ofen, aufweisend
ein Oberteil (22) und ein Unterteil (21) und wenigstens zwei starre Formschalen, die im betreffenden Bereich (17) beidseitig an das Blechformteil angelegt werden können, wobei die Innenkontur der Formschalen mit der räumlichen Kontur des Blechformteils im abzudeckenden Bereich (17) korrespondiert oder dieser angenähert ist.

11. Abdeckeinrichtung (20, 20a) nach Anspruch 10,
**dadurch gekennzeichnet, dass**
das Oberteil (22) und das Unterteil (21) über wenigstens ein Scharnier (28) gelenkig miteinander verbunden sind.

12. Abdeckeinrichtung (20, 20a) nach Anspruch 10 oder 11, umfassend wenigstens eine Formschale gemäß einem der Ansprüche 5 bis 8.

13. Abdeckeinrichtung (20, 20a) nach Anspruch 10, 11 oder 12,
**dadurch gekennzeichnet, dass**
Mittel (29) zum automatisierten Anbringen am presszuhärtenden Blechformteil und zum Entfernen vom presszuhärtenden Blechformteil umfasst sind.

## Claims

1. A method for producing a partially press-hardened sheet metal component (10), especially a bodywork component, wherein the starting sheet metal material is firstly formed into a sheet metal formed part and this forming procedure is followed by a press hardening procedure, for which the sheet metal formed part is partially heated in a furnace and thereafter the partially heated sheet metal formed part is press hardened, **characterised in that**
for partial heating in the furnace, at least one region (17) of the sheet metal formed part which is not to be hardened or is to be hardened to a lesser extent is covered by two rigid mould shells which are applied on both sides of the sheet metal formed part in the region (17) concerned, the internal contour of the mould shells corresponding to or approximating the spatial contour of the sheet metal formed part in the region (17) to be covered, and **in that** the partially covered sheet metal formed part is brought in its entirety into the furnace.

2. A method according to claim 1,
**characterised in that**
the uncovered region of the sheet metal formed part is heated in the furnace to above 900°C.

3. A method according to claim 1 or claim 2,
**characterised in that**
the shaping of the sheet metal formed part already corresponds to that of the sheet metal component (10) to be produced.

4. A method according to any one of the preceding claims,
**characterised in that**
the starting sheet metal material is a coated steel sheet.

5. A method according to any one of the preceding claims 1 to 4,
**characterised in that**
one mould shell is formed from a heat-resistant fibre material.

6. A method according to any one of the preceding claims 1 to 4,
**characterised in that**
one mould shell is formed from a ceramic material.

7. A method according to any one of the preceding claims 1 to 4,
**characterised in that**
one mould shell is formed from a metallic material.

8. A method according to any one of the preceding claims 1 to 4,
**characterised in that**
one mould shell is formed from a composite material.

9. A method according to any one of the preceding claims,
**characterised in that**
one mould shell does not rest directly on the sheet metal formed part.

10. A re-usable cover device (20, 20a) for covering a region (17) which is not to be hardened or is to be hardened to a lesser extent during the heating of a sheet metal formed part which is to be partially press-hardened in a furnace,
comprising
an upper part (22) and a lower part (21) and at least two rigid mould shells which can be applied on both sides of the sheet metal formed part in the region (17) concerned, the internal contour of the mould shells corresponding to or approximating the spatial contour of the sheet metal formed part in the region (17) to be covered.

11. A cover device (20, 20a) according to claim 10,
**characterised in that**
the upper part (22) and the lower part (21) are articulated together by at least one hinge (28).

12. A cover device (20, 20a) according to claim 10 or claim 11, comprising at least one mould shell according to any one of claims 5 to 8.

13. A cover device (20, 20a) according to claim 10, claim 11 or claim 12,
**characterised in that**
it comprises means (29) for automated application to the sheet metal formed part to be press-hardened and for removal from the sheet metal formed part to be press-hardened.

## Revendications

1. Procédé de fabrication d'un composant en tôle (10) en particulier d'un composant de carrosserie partiellement trempé sous pression selon lequel la tôle de départ est tout d'abord mise en forme pour obtenir une pièce usinée en tôle, et, une trempe sous pression est effectuée à la suite de cette mise en forme, la pièce usinée en tôle étant partiellement chauffée dans un four, puis la trempe sous pression de la pièce usinée en tôle partiellement chauffée étant provoqué,
**caractérisé en ce que**
pour effectuer le chauffage partiel dans le four, au moins une zone (17) de la pièce usinée en tôle ne devant pas être trempée ou trempée dans une moindre mesure est recouverte par deux coquilles de mise en forme rigides qui sont appliquées de part et d'autre sur la pièce usinée en tôle dans les zones (17) concernées, le contour interne des coquilles de mise en forme correspondant ou s'approchant du contour spatial de la pièce usinée en tôle dans les zones (17) à recouvrir, et la pièce usinée en tôle partiellement recouverte étant introduite dans le four dans sa totalité.

2. Procédé conforme à la revendication 1,
**caractérisé en ce que**
les zones de la pièce usinée en tôle non revêtues sont chauffées dans le four à une température supérieure à 900°C.

3. Procédé conforme à la revendication 1 ou 2,
**caractérisé en ce que**
la conformation de la pièce usinée en tôle correspond déjà à celle du composant en tôle (10) à fabriquer.

4. Procédé conforme à l'une des revendications précédentes, **caractérisé en ce que**
le matériau en tôle de départ est une tôle d'acier revêtue.

5. Procédé conforme à l'une des revendications 1 à 4,
**caractérisé en ce qu'**
une coquille de mise en forme est formée par un matériau à base de fibres résistant à la chaleur.

6. Procédé conforme à l'une des revendications précédentes 1 à 4, **caractérisé en ce qu'**
une coquille de mise en forme est réalisée en un matériau céramique.

7. Procédé conforme à l'une des revendications précédentes 1 à 4, **caractérisé en ce qu'**
une coquille de mise en forme est réalisée en un matériau métallique.

8. Procédé conforme à l'une des revendications précédentes 1 à 4, **caractérisé en ce qu'**
une coquille de mise en forme est réalisée en un matériau composite.

9. Procédé conforme à l'une des revendications précédentes, **caractérisé en ce qu'**
une coquille de mise en forme n'est pas directement appliquée sur la partie usinée en tôle.

10. Dispositif de recouvrement réutilisable (20, 20a) pour permettre de recouvrir une zone (17) ne devant pas être trempée ou devant être trempée dans une moindre mesure pendant le chauffage d'une pièce usinée en tôle devant être partiellement trempée sous pression dans un four comprenant :
une partie supérieure (22) et une partie inférieure (21) et au moins deux coquilles de mise en forme rigides qui peuvent être appliquées dans la zone concernée (17) de chaque côté sur la pièce usinée en tôle, le contour interne des coquilles de mise en forme correspondant ou s'approchant du contour spatial de la pièce usinée en tôle dans la zone (17) à recouvrir.

11. Dispositif de recouvrement (20, 20a) conforme à la revendication 10,
**caractérisé en ce que**
la partie supérieure (22) et la partie inférieure (21) sont articulées l'une sur l'autre par l'intermédiaire d'au moins une charnière (28).

12. Dispositif de recouvrement (20, 20a) conforme à la revendication 10 ou 11,
comprenant au moins une coquille de mise en forme conforme à l'une des revendications 5 à 8.

13. Dispositif de recouvrement (20, 20a) conforme à la revendication 10 ou 11, ou 12,
**caractérisé en ce qu'**
il comprend les moyens (29) permettant son application automatique sur la pièce usinée en tôle à tremper sous pression et son extraction de la pièce usinée en tôle trempée sous pression.
